# EUROPÄISCHE PATENTSCHRIFT

(11) **EP 0 596 273 B1**
(45) Veröffentlichungstag und Bekanntmachung des Hinweises auf die Patenterteilung: **06.05.1998**
(21) Anmeldenummer: 93116251.5
(22) Anmeldetag: 07.10.1993
(51) Int. Cl.: C23G 1/08, C25D 1/06

(54) **Mittel zum Beizen der Oberfläche von Chromnickelstählen und Chromstählen sowie Verwendung des Mittels**
Product for pickling surfaces of chromium-nickel steel or chromium steel and its use
Produits de décapage de surfaces d'aciers au chromenickel ou d'aciers du chrome et leur utilisation

(30) Priorität: 02.11.1992 DE 4237021
(43) Veröffentlichungstag der Anmeldung: 11.05.1994
(73) Patentinhaber: POLIGRAT GmbH, 81829 München (DE)
(72) Erfinder: Abedian, Razmik, D-81669 München (DE); Piesslinger-Schweiger, Siegfried, D-85591 Vaterstetten (DE)
(74) Vertreter: Brandes, Jürgen, Dr. rer. nat.

(56) Entgegenhaltungen:
- EP-A- 0 505 606
- GB-A- 891 670
- US-A- 3 010 854
- US-A- 3 785 866
- DATABASE WPI Derwent Publications Ltd., London, GB; AN 87-018613 & JP-A-61 276 999 (NIPPON STEEL)
- PATENT ABSTRACTS OF JAPAN vol. 11, no. 80 (C-409)(2527) 11. März 1987 & JP-A-61 235 581 (UYEMURA & CO) 20. Oktober 1986

## Beschreibung

Die Erfindung betrifft ein Mittel zum Beizen der Oberfläche von Chromnickelstählen und Chromstählen, welches Schwefelsäure, Phosphorsäure oder deren Mischungen und Fe(III)-Ionen enthält. Weiterhin betrifft die Erfindung die Verwendung eines entsprechenden Mittels in einem elektrochemischen und/oder chemischen Verfahren zum Beizen der Oberfläche von Chromnickelstählen oder Nickelstählen.

Im Stand der Technik bekannte Beiz- und Reinigungsmittel für Chromnickel- und Chromstähle enthält gewöhnlich eine aktive Säure sowie eine inhibierende bzw. oxidierende Komponente. Als aktive Komponenten gelangen Schwefelsäure, Salzsäure und/oder Flußsäure zum Einsatz. Als inhibierende bzw. oxidierende Komponente dient in der Regel Salpetersäure.

Diese Mittel werden sowohl flüssig in Tauchbädern oder als Rieselbeizen als auch verdickt zu streich- oder sprühfähigen Pasten zur lokalen Schweißnahtbehandlung oder Behandlung großflächiger freistehender Werkstücke eingesetzt. Das Beizen der Oberfläche von Chromnickelstählen und Chromstählen ist die Voraussetzung für die gewünschte Korrosionsbeständigkeit dieser Werkstoffe.

Der Beizvorgang dient unter anderem dazu, Verunreinigungen durch Fremdmetalle (z. B. Ferritkontamination) zu beseitigen. Darüberhinaus geht es darum, in Folge einer Wärmebehandlung oder beim Schweißen entstandenen Zunder oder Anlauffarben sowie organische Verunreinigungen zu beheben und eine metallisch reine Oberfläche zu schaffen. Diese ist die Voraussetzung dafür, daß sich anschließend aus dem Chromgehalt der Legierung und dem Sauerstoff der Umgebung eine geschlossene, korrosionsbeständige Chromoxidschicht auf der Werkstückoberfläche ausbilden kann. Erst diese bildet die Grundlage für die gewünschte Korrosionsbeständigkeit der Werkstoffe.

Beizmittel nach dem Stand der Technik enthalten in der Regel Flußsäure als aktive und Salpetersäure als oxidierende Komponente. Die Salpetersäure inhibiert darüberhinaus den Angriff der Flußsäure auf die Metalloberfläche, so daß sich dieser Angriff überwiegend auf die Oxide und metallischen Verunreinigungen richtet und somit die Auflösung der Oxide gefördert wird.

Sowohl Flußsäure als auch Salpetersäure stellen bei ihrer Anwendung in Beizmitteln nach dem Stand der Technik eine besondere Gefährdung für Bedienungspersonal als auch die Umwelt dar. Deshalb ist deren Anwendung strengen gesetzlichen Auflagen hinsichtlich der Arbeitssicherheit aber auch der Umweltbelastungen unterworfen.

Es besteht ein steigendes Bedürfnis nach Chromstahl und Chromnickelstahl mit einer besonderen Korrosionsbeständigkeit. Diese Korrosionsbeständigkeit sollte aber durch ein Beizen erzielbar sein, bei dem sowohl die Gefährdung der Umwelt als auch des Bedienungspersonals minimiert wird.

Aus der DE-A-3 742 367 ist ein Beizmittel bekannt, in dem die Flußsäure durch Fluorkieselsäure ersetzt ist. Voraussetzung für die Wirksamkeit dieses Beizmittels ist aber ein Gehalt von 10 bis 30 Gew.-% Salpetersäure. Dieses Mittel weist zwar nicht die Giftigkeit der sonst im Stand der Technik verwendeten Beizmittel auf, jedoch ergeben sich beim Einsatz diverse Nachteile.

Bei der Anwendung dieses Mittels entstehen nämlich hochgiftige nitrose Gase, die eine sorgfältige Erfassung und Behandlung der Abluft sowie einen entsprechenden Schutz des Bedienungspersonals erforderlich machen. Darüberhinaus enthalten die beim Abspülen der gebeizten Oberflächen anfallenden Spülwässer neben Nitrat noch giftiges Nitrit, welches eine aufwendige Entgiftung/Entfernung im Rahmen der ordnungsgemäßen Behandlung der Abwässer erfordert.

Aus der US-A-947 067 ist ein Verfahren zum Beizen von Nickelkupferlegierungen bekannt. Bei diesem Beizverfahren werden neben Schwefelsäure Eisen(III)-Salze eingesetzt. Die verwendete Beizlösung aus einer freien Säure und dem Eisensalz bewirkt, daß die Oxide des Nickels und Kupfers von der Oberfläche des Metalls entfernt werden und zugleich die Ausfällung von Kupfer, welches sich von der Metalloberfläche abgelöst hat, durch Nickel verhindert wird.

Die EP-A-0 501 867 offenbart ein Verfahren zur Behandlung von Stählen, bei dem als Beizmittelbestandteile unter anderem Schwefelsäure oder Phosphorsäure zusammen mit Eisenionen vorgeschlagen werden. Bei dem Verfahren kommt es vor allem darauf an, das Redox-Potential des Behandlungsbades auf einem bestimmten Wert zu halten. Nach dem einzigen Ausführungsbeispiel wird als Säure Fluorwasserstoff mit einer Konzentration von 80 g/l verwendet.

Aus der EP-A-0 505 606 ist ein Verfahren zum Beizen von rostfreiem Stahl bekannt, in dem neben Schwefelsäure und Eisen³⁺-Ionen die HF-Konzentration mindestens 40 g/l betragen muß. Zusätzlich ist als Oxidationsmittel H₂O₂ erforderlich. Schließlich ist auch bei diesem Verfahren das Redox-Potential der Behandlungslösung auf einem bestimmten Wert zu halten.

Aus der US-A-3 785 866 ist ein Beizmittel bekannt, das insbesondere zum Beizen von Zinkoberflächen geeignet ist. Dieses Beizmittel kann neben anderen Säuren als Protonen-liefernde Quelle Fluorborsäure enthalten. Insbesondere kann ein solches Beizmittel Eisen(III)-Sulfat, Fluorborsäure und Schwefelsäure enthalten. Aus der JP-A-61 276 999 ist bekannt, daß einem Beizmittel für Chrom enthaltende Stähle, das 20-400 g/l Schwefelsäure enthält, bestimmte Zusätze, wie beispielsweise Natriumfluorborat oder Ammoniumfluorborat zugegeben werden können. Aus der US-A-3 010 854 ist ein Verfahren zum Beizen von rostfreiem Stahl bekannt, wobei eine Lösung, die Salpetersäure, Phosphorsäure und Fluorsilikate enthält, eingesetzt wird. Die Fluorsilikate können auch durch HBF₄ ersetzt werden.

Das Problem der vorliegenden Erfindung besteht darin, ein Mittel zum Beizen und/oder Reinigen der Oberflächen von Chromnickelstählen und Chromstählen bereitzustellen, das die Umweltbelastungen und Gefährdungen durch die im Stand der Technik bekannten Mittel mit Salpetersäure und Flußsäure vermeidet bzw. vermindert.

Ein solches Mittel soll aber zugleich den Anforderungen an derartige Mittel beim Reinigen und Beizen genügen. Hierbei kommt es unter anderem darauf an, daß die Wirkung des Mittels sich weitgehend auf die unerwünschten Oxidbeläge und Verunreinigungen richtet. Das Aussehen und die Struktur der metallischen Oberfläche soll dabei aber zugleich weitestgehend erhalten bleiben.

Dieses Problem wird durch ein Mittel zum Beizen von Oberflächen von Chromnickelstählen und Chromstählen gelöst, welches Schwefelsäure, Phosphorsäure oder deren Mischungen und Fe(III)-Ionen enthält, welches dadurch gekennzeichnet ist, daß es Fluorborsäure in einer Konzentration von 0,1 bis 5 Gew.-% sowie höchstens 0,5 Gew.-% Flußsäure enthält, wobei die Konzentration an Fe(III)-Ionen (berechnet als Eisen(III)-Sulfat) 0,5 - 5 Gew.-% beträgt.

Bei diesem erfindungsgemäßen Mittel kann auf Salpetersäure sowie Flußsäure vollständig verzichtet werden.

Die erfindungsgemäßen Mittel enthalten die Fe(III)-Ionen vorzugsweise in Form ihrer wasserlöslichen Salze mit einer Konzentration von bis zu 5 Gew.-%, vorzugsweise 0,5 bis 3 Gew.-%. Als wasserlösliche Salze eignen sich Eisen(III)-Sulfat, Eisen(III)-Citrat oder Eisen(III)-Acetylacetonat.

Die Fluorborsäure hat sich in wäßriger Lösung mit einer Konzentration von 0,1 bis 5,0 Gew.-% bewährt. Es wurde überraschenderweise festgestellt, daß mittels der Fluorborsäure eine schnellere und gründlichere Beizwirkung erzielt wird als mit Fluorkieselsäure.

Neben der Fluorborsäure können die erfindungsgemäßen Mittel aber auch Flußsäure (HF) in einer Konzentration von bis zu 0,5 Gew.-%, vorzugsweise 0,2 bis 0,4 Gew.-%, enthalten. Dabei stellt sich eine Verstärkung der Beizwirkung ein. Dies ist häufig insbesondere erforderlich bei Edelstählen mit höheren Anteilen an Nickel, Chrom, sowie Molybdän, da diese in der Regel schwerer lösliche Zunderschichten aufweisen. Da die Flußsäure hier aber nur in sehr geringen Konzentrationen verwendet wird, treten die Nachteile des Standes der Technik nicht im gleichen Maße wie dort auf. Insbesondere ist aber auch kein Zusatz von Salpetersäure erforderlich. Das Produkt ist somit gemäß Gefahrstoffverordnung ungiftig.

Üblicherweise enthält das Mittel zum Beizen und/oder Reinigen von Metalloberflächen eine Säure oder Säuren sowie deren Mischungen in Konzentrationen von 2 bis 70 Gew.-%, vorzugsweise von 15 bis 35 Gew.-%. Diese Säuren, neben der Schwefelsäure insbesondere Phosphorsäure und Amidosulfonsäure, dienen im wesentlichen zur Auflösung von Anlauffarben in Wärmeeinflußzonen und Zunderschichten im Schweißnahtbereich.

Daneben können weitere anorganische und/oder organische Säuren in den erfindungsgemäßen Mitteln zum Einsatz gelangen. Es hat sich eine wirkungsmäßige Verbesserung der Mittel gezeigt, wenn zusätzlich 0,1 bis 30 Gew.-% substituierte oder unsubstituierte Carbonsäuren mit 1 bis 6 Kohlenstoffatomen oder Polycarbonsäuren verwendet werden. Von diesen Säuren gelangen vorzugsweise 0,1 bis 10 Gew.-% zum Einsatz. Bei den substituierten und unsubstituierten Carbonsäuren mit 1 bis 6 Kohlenstoffatomen handelt es sich beispielsweise um:
Zitronensäure, Oxalsäure, Ameisensäure, Gluconsäure, Maleinsäure, Weinsäure, Essigsäure, Propansäure, etc.

Darüberhinaus können aber auch Polycarbonsäuren wie Polyacrylsäure oder Polymethacrylsäure zum Einsatz gelangen. Weiterhin können Derivate der vorstehend genannten Säuren bzw. Polysäuren verwendet werden, so wie Hexansäurediamid und Bernsteinsäurediamid und deren Mischungen.

Weiterhin kann die Anwesenheit von Chelatbildnern die Beizwirkung erfindungsgemäßer Mittel verbessern. Als Chelatbildner können vorteilhaft Phosphonsäuren, insbesondere Hydroxyethan-1,1-Diphosphonsäure oder Morpholinomethandiphosphonsäure, bevorzugt in einer Konzentration von 0,1 bis 5 Gew.-%, eingesetzt werden.

Darüberhinaus können die erfindungsgemäßen Mittel ein Oxidationsmittel zur Aufoxidation von Zunderschichten enthalten, bevorzugt sind diese Oxidationsmittel in Mengen von 1 bis 3 Gew.-%. Hierzu können erfindungsgemäß eine oder mehrere nitrosubstituierte aromatische Verbindungen mit einer oder mehreren NO₂-Gruppen gebunden an den aromatischen Ringkern nebst einer wasserlöslichmachenden Gruppe, ebenfalls gebunden an einen aromatischen Kern, wie beispielsweise Natrium-m-Nitrobenzolsulfonat oder m-Nitrobenzolsulfonsäure verwendet werden.

Die erfindungsgemäßen Mittel können darüberhinaus die üblichen Mengen an Tensiden enthalten.

Die erfindungsgemäßen Mittel können sowohl flüssig als Tauch- und Rieselbeize aber auch verdickt durch ein geeignetes Verdickungsmittel wie Bariumsulfat, Aerosil, Luminsäure, etc als streich- oder sprühfähige Beizpaste vorliegen. Die Mittel arbeiten besonders gut im Temperaturbereich von 10°C bis 80°C.

Typischerweise setzen sich die erfindungsgemäßen Mittel wie folgt zusammen:
- 15-35 Gew.-%: Schwefelsäure oder Schwefelsäure/Phosphorsäuremischung
- 0,5-3 Gew.-%: Eisen(III)-Salze, berechnet als Eisen(III)-Sulfat
- 0,1-5,0 Gew.-%: Fluorborsäure
und gegebenenfalls
- 0,2-0,4 Gew.-%: Flußsäure

Als weitere Bestandteile haben sich bewährt (jeweils einzeln oder in Kombination):
- 0,1-10 Gew.-%: substituierte oder unsubstituierte Carbonsäuren mit 1 bis 6 Kohlenstoffatomen und/oder entsprechende Polycarbonsäuren
- 0,1-5 Gew.-%: Chelatbildner
- 1-3 Gew.-%: Oxidationsmittel

Als weitere Bestandteile können auch Tenside in Konzentrationen von 0,1-2 Gew.-% vorhanden sein. Der Rest (auf 100 Gew.-%) besteht dann gegebenenfalls aus weiteren starken Säuren - mindestens 10 Gew.-%, beispielsweise Phosphorsäure - und/oder an sich bekannten Verdickungsmitteln.

Gegenstand der Erfindung ist darüberhinaus die Verwendung des erfindungsgemäßen Mittels in einem elektrochemischen und/oder chemischen Verfahren zum Beizen von Oberflächen von Chromnickelstählen und Chromstählen. Als besonders vorteilhaft hat sich herausgestellt, wenn in einem elektrochemischem Verfahren mit einer anodischen Stromdichte von 0,2 bis 30 A/dm² gearbeitet wird.

Das erfindungsgemäße Verfahren kann insbesondere zur Entzunderung von metallischen Oberflächen eingesetzt werden, wobei sich weitere elektrochemische Behandlungsschritte wie zum Beispiel Elektropolieren anschließen können.

Die Erfindung stellt nun ein umweltschonendes und die Gesundheit weniger gefährdendes Mittel zum Beizen und/oder Reinigen von metallischen Oberflächen bereit. Als besonderer Vorteil des erfindungsgemäßen Mittels bzw. des erfindungsgemäßen Verfahrens zeigt sich, daß hinsichtlich der erforderlichen Beizwirkung eine deutliche Verkürzung der Beizzeit erhalten werden kann.

Die Erfindung wird in den folgenden Beispielen näher erläutert.

In den folgenden Beispielen wurden jeweils 10 x 10 cm Edelstahlbleche, die über ihren Querschnitt eine Schweißnaht aufwiesen, mit unterschiedlichen Mitteln in unterschiedlicher Weise behandelt.

### Beispiel 1

Es wurde ein Edelstahlblech mit einer Schweißnaht (10 x 10 cm) jeweils 20, 30 und 40 Minuten bei 23°C in folgende Zusammensetzung eingetaucht:

| Zusammensetzung | |
|---|---|
| Phosphorsäure 85%ig | 16,5 Gew.% |
| Schwefelsäure 96%ig | 31,0 Gew.% |
| Eisen(III)-Sulfat | 1,4 " |
| Amidosulfonsäure | 1,0 " |
| Butylglycol | 2,0 " |
| l-Hydroxyethan-1,1-diphosphonsäure | 2,0 " |
| Tetrafluoroborsäure 100%ig | 1,7 " |
| Netzmittel | 0,2 " |
| Zitronensäure | 0,5 " |
| Natriumsalz der m-Nitrobenzolsufonsäure | 1,8 " |
| Wasser | 41,9 " |
| Summe | $\overline{\text{100,0 Gew.%}}$ |

Es zeigte sich, daß sowohl die Schweißnaht als auch die Wärmeeinflußzone bereits nach 20 Minuten zunderfrei war.
Selbst bei einer 40minütigen Behandlung der metallischen Oberfläche wurde der Grundwerkstoff nicht angegriffen.

Unter gleichen Bedingungen wurden mit der folgenden Lösung identische Ergebnisse erhalten.

| Zusammensetzung 2 | |
|---|---|
| Phosphorsäure 85%ig | 16,0 Gew.% |
| Schwefelsäure 96%ig | 32,0 " |
| Eisen(III)-Sulfat | 1,9 " |
| Netzmittel | 0,2 " |
| Butylglycol | 3,0 " |
| 1-Hydroxyethan-1,1-diphosphonsäure | 0,5 " |
| Natriumsalz der m-Nitrobenzolsulfonsäure | 2,3 " |
| Bernsteinsäurediamid | 1,0 " |
| Tetrafluorborsäure 100%ig | 1,7 " |
| Wasser | 41,4 " |
| Summe | $\overline{\text{100,0 Gew.%}}$ |

### Beispiel 2

In die folgende Zusammensetzung wurden wiederum Edelstahlbleche (mit Schweißnaht) allerdings über 20 und 30 Minuten bei 40°C getaucht.

| Zusammensetzung 3 | |
|---|---|
| Phosphorsäure 85%ig | 24,0 Gew.% |
| Schwefelsäure 96%ig | 18,0 " |
| Amidosulfonsäure | 3,0 " |
| 1-Hydroxyethan-1,1-diphosphonsäure | 3,0 " |
| Butylglycol | 1,0 " |
| Natriumsalz der m-Nitrobenzolsulfonsäure | 2,0 " |
| Eisen(III)-Sulfat | 0,8 " |
| Tetrafluoroborsäure 100%ig | 1,7 " |
| Wasser | 46,3 Gew.% |
| | $\overline{\text{100,0 Gew.%}}$ |

Auch bei diesem Beispiel zeigte sich, daß nach 20 Minuten die Schweißnaht und die Wärmeeinflußzone vollständig entzundert war. Trotz der höheren Temperatur von 40°C wurde hier der Grundwerkstoff auch nach 30 minütiger Behandlung kaum angegriffen.

### Vergleichsbeispiel

Edelstahlbleche wie zuvor wurden mit einer Zusammensetzung gemäß der DE 37 42 367 Al behandelt (Beispiel 1). Die Edelstahlbleche mit Schweißnaht wurden jeweils 30, 60, 120 und 180 Minuten bei 23°C gebeizt.

Das Beizmittel gemäß dem Stand der Technik hatte folgende Zusammensetzung.

| | |
|---|---|
| Salpetersäure (100 %) | 18 Gew.% |
| Fluorkieselsäure (100 %) | 6 " |
| Wasser | 75,09 " |
| Tensid | 0,01 " |
| Polysaccharid | 0,90 " |

Selbst nach 30 und nach 60 Minuten konnte noch deutlich Zunder auf der Schweißnaht und der Wärmeeinflußzone beobachtet werden. Auch eine 180minütige Behandlung mit dieser Lösung nach dem Stand der Technik ergab noch etwas Zunderreste und Verfärbungen auf der Schweißnaht und der Wärmeeinflußzone.

## Patentansprüche

1. Mittel zum Beizen der Oberfläche von Chromnickelstählen und Chromstählen, welches Schwefelsäure, Phosphorsäure oder deren Mischungen und Fe(III)-Ionen enthält,
dadurch **gekennzeichnet,** daß es Fluorborsäure in einer Konzentration von 0,1 bis 5 Gew.-% sowie höchstens 0,5 Gew.-% Flußsäure enthält, wobei die Konzentration an Fe(III)-Ionen (berechnet als Eisen(III)-Sulfat) 0,5 - 5 Gew.-% beträgt.

2. Mittel gemäß Anspruch 1,
dadurch **gekennzeichnet,** daß es weitere anorganische und/oder organische Säuren enthält.

3. Mittel gemäß einem der vorstehenden Ansprüche,
dadurch **gekennzeichnet,** daß es Flußsäure (HF) in einer Konzentration von 0,2 bis 0,4 Gew.-% enthält.

4. Mittel gemäß einem der vorstehenden Ansprüche,
dadurch **gekennzeichnet,** daß es von 2 bis 70 Gew.-% Schwefelsäure, Phosphorsäure und/oder Amidosulfonsäure enthält.

5. Mittel gemäß Anspruch 1,
dadurch **gekennzeichnet,** daß es 0,1 bis 30 Gew.-% substituierte oder unsubstituierte Carbonsäuren mit 1 bis 6 Kohlenstoffatomen oder Polycarbonsäuren enthält.

6. Mittel gemäß einem der Ansprüche 1 bis 5,
dadurch **gekennzeichnet,** daß es ein Oxidationsmittel enthält.

7. Mittel gemäß Anspruch 6,
dadurch **gekennzeichnet,** daß es als Oxidationsmittel eine oder mehrere nitrosubstituierte aromatische Verbindungen enthält.

8. Mittel gemäß einem der Ansprüche 1 bis 7,
dadurch **gekennzeichnet,** daß es Chelatbildner enthält.

9. Mittel gemäß einem der Ansprüche 1 bis 8,
dadurch **gekennzeichnet,** daß es Tenside enthält.

10. Verwendung eines Mittels nach einem der Ansprüche 1 bis 9 in einem elektrochemischen und/oder chemischen Verfahren zum Beizen der Oberfläche von Chromnickelstählen oder Chromstählen.

11. Verwendung nach Anspruch 10, in einem elektrochemischen Verfahren, das mit einer anodischen Stromdichte von 0,2 bis 30 A/dm² arbeitet.

## Claims

1. Composition for pickling the surface of chromium-nickel steels and chromium steels, which contains sulphuric acid, phosphoric acid or mixtures thereof and Fe(III) ions, characterized in that it contains fluoroboric acid in a concentration of from 0.1 to 5% by weight and also at most 0.5% by weight of hydrofluoric acid, in which the concentration of Fe(III) ions (calculated as iron(III) sulphate) is 0.5-5% by weight.

2. Composition according to Claim 1, characterized in that it contains further inorganic and/or organic acids.

3. Composition according to either of the preceding claims, characterized in that it contains hydrofluoric acid (HF) in a concentration of from 0.2 to 0.4% by weight.

4. Composition according to any of the preceding claims, characterized in that it contains from 2 to 70% by weight of sulphuric acid, phosphoric acid and/or sulphamic acid.

5. Composition according to Claim 1, characterized in that it contains from 0.1 to 30% by weight of substituted or unsubstituted carboxylic acids having from 1 to 6 carbon atoms or polycarboxylic acids.

6. Composition according to any of Claims 1 to 5, characterized in that it contains an oxidizing agent.

7. Composition according to Claim 6, characterized in that the oxidizing agent present comprises one or more nitro-substituted aromatic compounds.

8. Composition according to any of Claims 1 to 7, characterized in that it contains chelating agents.

9. Composition according to any of Claims 1 to 8, characterized in that it contains surfactants.

10. Use of a composition according to any of Claims 1 to 9 in an electrochemical and/or chemical process for pickling the surface of chromium-nickel steels or chromium steels.

11. Use according to Claim 10 in an electrochemical process which operates at an anodic current density of from 0.2 to 30 A/dm².

## Revendications

1. Produit de décapage de la surface d'aciers au chrome-nickel et d'aciers au chrome, qui contient dc l'acide sulfurique, dc l'acidc phosphorique ou leurs mélanges et des ions Fe(III),
caractérisé par le fait qu'il contient de l'acide fluoborique dans une concentration de 0,1 à 5% en poids ainsi qu'au maximum 0,5% en poids d'acide fluorhydrique, la concentration en ions (Fe(III) (calculée sous la forme sulfate de fer(III)) valant 0,5-5% en poids.

2. Produit selon la revendication 1,
caractérisé par le fait qu'il contient d'autres acides non organiques et/ou organiques.

3. Produit selon l'une des revendications précédentes,
caractérisé par le fait qu'il contient de l'acide fluorhydrique (HF) dans une concentration de 0,2 à 0,4% en poids.

4. Produit selon l'une des revendications précédentes,
caractérisé par le fait qu'il conticnt de 2 à 70% en poids d'acide sulfurique, d'acide phosphorique et/ou d'acide amidosulfonique.

5. Produit selon la revendication 1,
caractérisé par le fait qu'il contient de 0,1 à 30% en poids d'acides carboxyliques contenant de 1 à 6 atomes de carbone, ou d'acides polycarboxyliques, ayant ou non fait l'objet d'une substitution.

6. Produit selon l'une des revendications 1 à 5,
caractérisé par le fait qu'il contient un agent d'oxydation.

7. Produit selon la revendication 6,
caractérisé par le fait que comme agent d'oxydation il contient un ou plusieurs composés aromatiques ayant subi une substitution par le groupement nitro.

8. Produit selon l'une des revendications 1 à 7,
caractérisé par le fait qu'il contient des chélateurs.

9. Produit selon l'une des revendication 1 à 8,
caractérisé par le fait qu'il contient des tensides.

10. Emploi d'un produit selon l'une des revendications 1 à 9, dans un procédé électrochimiquc et/ou chimique pour décaper la surface d'aciers au chrome-nickel ou d'aciers au chrome.

11. Emploi selon la revendication 10, dans un procédé électrochimique qui travaille avec une densité de courant anodiquc de 0,2 à 30 A/dm².
